# FASCICULE DE BREVET EUROPEEN

(11) **EP 2 029 957 B1**
(45) Date de publication et mention de la délivrance du brevet: **11.11.2009**
(21) Numéro de dépôt: 07719212.8
(22) Date de dépôt: 21.05.2007
(51) Int. Cl.: F42B 7/04, F42B 12/74

(54) **PROJECTILE EN ACIER ADOUCI A COEUR ET PROCÉDÉ DE FABRICATION D'UN TEL PROJECTILE**
AUS BIS ZUM KERN ERWEICHTEM STAHL HERGESTELLTES GESCHOSS UND HERSTELLUNGSVERFAHREN DAFÜR
PROJECTILE MADE OF STEEL SOFTENED TO THE CORE AND MANUFACTURING PROCESS THEREFORE

(30) Priorité: 16.06.2006 BE 200600329
(43) Date de publication de la demande: 04.03.2009
(73) Titulaire: Centre De Recherches Metallurgiques ASBL-centrum, 1200 Bruxelles (BE)
(72) Inventeur: SCHMITZ, Alain, B-4920 Harze (BE); WALMAG, Gisèle, B-4130 Tilff (BE); TUSSET, Vittorino, B-4680 Oupeye (BE)
(74) Mandataire: pronovem
(86) Numéro de dépôt international: PCT/BE2007/000048
(87) Numéro de publication internationale: WO 2007/143800

(56) Documents cités:
- JP-A- 2 163 301
- US-A- 2 867 554
- US-A- 4 023 985
- US-A- 4 035 116
- US-B1- 6 258 316
- US-B1- 6 394 881

## Description

### Objet de l'invention

La présente invention se rapporte à un procédé de fabrication de projectiles d'acier, tels que des billes, pour cartouches de chasse comme substitut des plombs traditionnels. Un tel procédé est connu du document US 6 258 316 B1.

L'invention se rapporte également aux projectiles en acier et aux cartouches obtenus par le procédé.

### Arrière-plan technologique

Le marché mondial des plombs de chasse est actuellement de 120 000 tonnes par an. En Europe, il est d'environ 60 000 tonnes.

Suite aux réglementations environnementales plus strictes, l'utilisation du plomb dans les munitions de chasse et de tir sportif est déjà interdite dans plusieurs pays européens (notamment aux Pays-Bas, en Suède, en Allemagne), en particulier pour le tir en zone humide.

Parmi les solutions techniques possibles et économiquement viables de substitution du plomb de chasse (fer, acier, métaux lourds, alliages, céramique, etc.), seule la grenaille d'acier apparaît comme une alternative viable. En effet, elle possède une densité satisfaisante, est non toxique, d'un prix abordable, etc.

La grenaille d'acier est d'ailleurs commercialisée en Amérique du Nord par les plus grands fabricants dans le domaine, depuis une vingtaine d'années, comme charge de substitution.

Il est connu que la charge d'une cartouche est constituée de billes sphériques avec non seulement une tolérance sur le diamètre d'environ 0,1 mm, mais encore une tolérance serrée sur le poids pour garantir un comportement balistique reproductible et assurer un chargement constant de la cartouche qui se fait par mesure volumétrique. Les billes d'acier doivent subir un traitement de surface tel que cuivrage, addition de graphite, etc., afin d'éviter toute agglomération de la charge qui pourrait porter préjudice à une bonne dispersion.

Les calibres des charges les plus utilisées sont repris dans le tableau 1 ci-dessous.

On recherche pour ce genre d'application une composition du type acier doux peu allié, comme par exemple : max. 0,06 %C, max. 0,4 %Mn, max. 0,1-0,3 %Si, max. 0,04 %P, max. 0,04 %S.

La dureté doit être la plus faible possible et ne pas excéder 110 HV 10 en surface et 100 HV 10 à coeur.

Actuellement, sur le plan purement balistique, les chasseurs et tireurs sportifs ont une nette préférence pour les plombs de chasse qui sont traditionnellement utilisés. En effet, ils considèrent que le plomb de chasse possède certaines aptitudes balistiques spécifiques que l'on retrouve difficilement dans les produits de substitution.

Le marché traditionnel des chasseurs et tireurs manifeste donc certaines réticences à utiliser les cartouches à billes d'acier actuellement dans le commerce. Les principaux arguments utilisés pour justifier ces réticences à l'encontre des billes d'acier sont liés aux éléments suivants :
- risque accru de ricochets,
- usure plus élevée du canon,
- chute plus importante de vitesse et de pénétration en fonction des distances,
- prix plus élevé des munitions.

D'autres alliages non toxiques (par exemple « Hevi-Shot » : tungstène-nickel-fer) ont été également développés. Ils peuvent techniquement concurrencer les grenailles d'acier car ils offrent, de par leur densité élevée, un comportement balistique similaire à celui des charges traditionnelles en plomb. Cependant ces alliages sont d'un coût trop élevé.

D'autre part, pour ce qui concerne la production de grenailles d'acier, deux voies sont possibles.

### A partir d'acier liquide

Etant donné les tonnages à produire, cette voie implique d'installer le procédé sur un site de production d'acier liquide ayant une capacité du type fonderie en le complétant par une unité de granulation adéquate. Différentes techniques de granulation de métaux liquides sont disponibles sur le marché :
- le procédé Osprey, atomisation par voie gazeuse sous pression, ne rentre pas vraiment dans le type « granulation » car il est dédié à la production de particules fines (100µm) destinée à la métallurgie des poudres ;
- la granulation à l'eau : un jet d'acier est coulé sous un jet d'eau à haute pression ou directement dans un bac. La taille des particules obtenues est variable (de 1 à quelques millimètres selon la technique), mais la caractéristique commune de celles-ci est la forme irrégulière, non sphérique, du produit ;
- la granulation à la vapeur d'eau : ce procédé, développé notamment par Mintek (Afrique du Sud), utilise un jet de vapeur d'eau, ce qui permet d'éviter une perturbation mécanique trop violente du jet de métal.

Ce type de procédé implique l'apparition d'une dispersion de taille suite à l'absence de sphéricité, qui conduit à la perte d'une partie de la production (rendement de l'ordre de 60 %). De plus, contrairement au plomb qui a une température de fusion beaucoup plus faible que celle de l'acier, il est difficile de refondre en circuit fermé les billes d'acier produites hors calibre.

Les meilleurs résultats sont obtenus avec un acier très chargé en carbone (> 1,5 %) dont la dureté est inférieure à 100 HV 10, voire 80 HV 10. Les aciers ULC sont à proscrire dans le cadre de cette technique.

Pour réduire la dispersion de taille, certains procédés font précéder la phase de granulation à l'eau par un système de hachage du flux de métal liquide. Ce dernier est par exemple dispersé sur un plateau tournant avant de subir la granulation finale à l'eau ou à la vapeur d'eau.

### A partir de fil ou de tôle (voie mécanique)

Cette voie s'inspire des techniques de fabrication des clous ou autres pièces d'acier de grande consommation. Des opérations de frappe et d'estampage de fil tréfilé ou de tôle permettent d'obtenir des billes. On connaît des machines permettant la fabrication de billes d'acier pour roulement. Au départ d'une bobine de fil d'acier, un lopin d'acier est découpé pour ensuite être progressivement transformé en bille, par déformation, entre des plateaux rainurés généralement en fonte.

Le fil utilisé est de type ULC, par exemple d'une teneur en carbone de 0,02 %C. Ce type de fil est très coûteux et très peu disponible, si on envisage les quantités à produire dans le domaine des cartouches de chasse. Par contre, l'avantage du fil est que le rendement d'utilisation de la production est de 100 %.

Dans les aciers plats, les aciers doux sont beaucoup plus disponibles, y compris dans différentes épaisseurs, qui correspondent donc à différents diamètres de bille. Malheureusement, une partie de la production est également inutilisable dans ce cas, vu les chutes.

### A partir de poudre de fer

Pour fabriquer en matériaux métalliques certaines pièces, généralement de forme complexe, on utilise la métallurgie des poudres. Elle consiste à compacter dans un moule la poudre et à soumettre l'ensemble à une opération de frittage à haute température.

Certaines sphères en carbure de tungstène sont notamment préparées par cette technique. Au départ de poudre de fer, il est envisageable d'examiner la possibilité d'obtenir des billes en acier extra-doux par un procédé de compaction/frittage.

En résumé, les techniques d'obtention de billes à partir de fil, de tôle et de poudre de fer présentent le désavantage d'être plus onéreuses que la technique par voie liquide.

### Etat de la technique

Dans l'état de la technique, on connaît un procédé d'adoucissement d'un acier au carbone, courant et économique, tel qu'une ferrite à gros cristaux, par décarburation. Pour mémoire, un fer pur monocristallin possède une dureté extrêmement basse (30-40 HV 10), qui peut être considérée comme la limite inférieure absolue.

Le document WO-A-00/44517 propose un projectile et un procédé de fabrication associé en acier à teneur relativement élevée en carbone (jusqu'à 1,5 %C), produit par atomisation à l'eau et adouci par recuit sous atmosphère non-oxydante à point de rosée contrôlé, à une température comprise entre 600 et 1200°C, pour le rendre apte à une utilisation balistique. L'adoucissement résulte principalement d'une décarburation en surface, avec de préférence une dureté de surface Knoop moyenne inférieure à 225 (dureté Vickers en surface au moins supérieure à 130).

### Buts de l'invention

La présente invention vise à fournir une solution qui ne présente pas les inconvénients de l'état de la technique.

En particulier, l'invention vise à fournir un traitement à partir d'une nuance d'acier courant permettant d'obtenir une dureté finale inférieure à 100 HV 10.

En outre, un but de l'invention est de fournir ce traitement en vue de l'obtention d'une dureté faible sur des billes d'acier, uniformément sur tout leur volume (à coeur).

Un but complémentaire de l'invention est de supprimer une certaine propension aux ricochets, habituellement inhérente aux projectiles en acier.

Un but complémentaire de l'invention est encore de permettre la fabrication de billes ayant une bonne sphéricité.

Un but encore complémentaire de l'invention de fabriquer des billes d'acier ayant des propriétés (auto)lubrifiantes permettant une usure moindre du canon de l'arme.

### Principaux éléments caractéristiques de l'invention

Un premier objet de la présente invention se rapporte à un procédé de fabrication d'un projectile en acier ou à base de fer pour cartouche de chasse ou tir sportif en vue de lui conférer une dureté comprise entre 40 HV 10 et 110 HV 10 à la température ambiante, de préférence entre 40 HV 10 et 85 HV 10, caractérisé au moins par les étapes successives suivantes :
- on utilise de l'acier ou de la fonte liquide, ci-après appelé métal liquide, dont la teneur en carbone est comprise entre 0,8 et 4,0 %C en poids, de préférence entre 0,8 et 2,0 %C en poids ;
- on coule le métal liquide selon un procédé de granulation à l'eau ou la vapeur d'eau pour obtenir des particules d'acier sphéroïdales ;
- on soumet lesdites particules à un traitement thermique d'adoucissement du métal solidifié par graphitisation en restant dans le domaine ferritique ;
- on soumet éventuellement lesdites particules à un traitement de revêtement de surface.

Selon l'invention, le traitement thermique d'adoucissement comprend au moins les étapes successives suivants :
- on recuit ledit métal pendant environ 3 minutes depuis la température ambiante jusqu'à une température supérieure à 800°C ;
- on refroidit ledit acier à l'eau, de préférence à l'eau bouillante, à une vitesse d'au moins 20°C/s jusqu'à la température ambiante ;
- on effectue un revenu dudit métal, sous atmosphère non-oxydante ou légèrement réductrice de type HNx, jusqu'à une température inférieure à 700°C, de préférence inférieure à 650°C ;
- on maintient ledit métal sous l'atmosphère précitée à cette dernière température pendant une durée comprise entre 1 et 6 jours, de préférence comprise entre 1 et 4 jours.

Le maintien du procédé de l'invention sous atmosphère non-oxydante est obligatoire pour éviter la décarburation des procédés de l'état de la technique.

Avantageusement, le métal comprend en outre, exprimé en poids, maximum 0,4 %Mn, entre 0,1 et maximum 2,0 %Si, maximum 2,0 %Al, maximum 0,04 %P, maximum 0,04 %S, maximum 1 % d'autres éléments d'alliage, le solde étant constitué de fer et des impuretés habituelles. Le silicium ou l'aluminium en quantités appropriées confèrent un effet inoculant complémentaire dans la mesure où ils augmentent l'un et l'autre la force de précipitation du graphite, donc réduisent le temps de graphitisation, sans présence de cémentite résiduelle.

Selon une modalité d'exécution préférée de l'invention, l'étape de granulation à l'eau ou à la vapeur d'eau est effectuée en présence d'un agent tensioactif.

Avantageusement, l'étape de granulation à l'eau ou à la vapeur d'eau est précédée d'une étape de hachage du flux de métal liquide.

De préférence, l'étape de hachage du flux de métal liquide est effectuée au moyen d'un plateau tournant.

Selon une première modalité de réalisation pratique, le plateau tournant est un plateau réalisé en une matière qui n'est pas mouillée par l'acier liquide comme par exemple la zircone, l'alumine, le nitrure de bore ou le syalon.

Selon une deuxième modalité de réalisation pratique, le plateau tournant est un plateau perforé.

Selon une autre modalité préférée, l'étape de granulation à l'eau ou à la vapeur d'eau est remplacée par une étape de frittage à partir de poudre de fer.

Selon une troisième modalité préférée, l'étape de granulation à l'eau ou à la vapeur d'eau est remplacée par une étape de fabrication mécanique, à partir de fil ou de tôle.

Un deuxième objet de la présente invention se rapporte à un projectile sphéroïdal ou bille en acier, comprenant une teneur en carbone comprise entre 0,8 et 2,0 %C en poids et de dureté à coeur inférieure à 100 HV 10, de préférence à 85 HV 10, mis en oeuvre au moyen du procédé précité.

Avantageusement, ledit projectile a une teneur en carbone comprise entre 1,2 et 1,8 %C en poids.

De préférence, le projectile est muni d'un revêtement de surface pour éviter l'agglomération de la charge.

Un troisième objet de la présente invention se rapporte à une cartouche de chasse ou de tir sportif comprenant une charge de billes d'acier telle que décrites ci-dessus.

### Brève description des figures

La figure 1 représente des coupes micrographiques de billes d'acier respectivement avant et après traitement de décarburation de l'acier selon l'état de la technique.

La figure 2 représente des coupes micrographiques respectivement avant et après traitement thermochimique similaire à celui de l'invention dans le cas d'un acier eutectoïde.

La figure 3 représente des coupes micrographiques respectivement avant et après traitement thermochimique similaire à celui de l'invention dans le cas d'un acier laminé à chaud hypereutectoïde (1,2 %C en poids).

La figure 4 représente des coupes micrographiques respectivement avant et après traitement thermochimique où la température de revenu est de 700°C, dans le cas d'un acier hypereutectoïde (1,5 %C en poids).

La figure 5 représente des coupes micrographiques respectivement avant et après traitement thermochimique selon l'invention dans le cas d'un acier hypereutectoide (1,5 %C en poids), la température de revenu étant de 650°C.

### Description d'une forme d'exécution de l'état de la technique

Comme indiqué ci-dessus, l'état de la technique est constitué par un adoucissement par recuit sous atmosphère décarburatrice d'un acier courant comme un acier hypereutectoïde (par exemple 1,5 %C en poids), constitué de ferrite sursaturée en carbone (cémentite Fe3C). L'exemple de la figure 1 se rapporte à un traitement de décarburation sur billes d'acier, obtenues par atomisation à l'eau, à partir d'un acier initial de ce type présentant une dureté Vickers HV = 650. Après un revenu pendant 24 heures à l'air, à 700°C, on obtient une couche superficielle fortement adoucie (HV = 95) et une martensite à coeur sensiblement adoucie (HV = 242) par rapport à la dureté initiale. Le mécanisme est une décarburation de la couche externe de la bille due à la diffusion du carbone à la surface de la bille où il se combine à l'oxygène pour former du dioxyde de carbone qui s'échappe dans l'atmosphère.
Remarque : les valeurs de dureté sont exprimées en dureté Vickers, la méthode de mesure étant bien connue de l'homme de métier (voir par exemple norme EN ISO 6507-1).

### Description d'une forme d'exécution préférée de l'invention

Le traitement original selon l'invention permet d'obtenir des propriétés tout à fait inattendues pour un acier et en particulier pour un acier à haute teneur en carbone.

A l'encontre des préjugés, la Demanderesse a montré, dans le cadre de la présente invention, que sur base d'un acier à haute teneur en carbone, facilement produit par la voie du four électrique par exemple, un traitement spécifique permettait d'obtenir un acier final a dureté très faible (par exemple 85 HV 10) et présentant des caractéristiques mécaniques qui minimisent l'effet ricochet dans le domaine balistique.

Combiné de préférence à un procédé de fabrication de grenaille sphérique à partir d'acier liquide et éventuellement d'un traitement de revêtement de la surface empêchant l'agglomération des billes d'acier dans la cartouche, ce traitement spécifique permet de fabriquer un produit nouveau, à partir d'acier liquide recarburé.

La granulation est effectuée de préférence encore à la vapeur d'eau additionnée d'un tensioactif spécifique.

Dans une première phase d'essais, on a recuit un acier perlitique de composition eutectoîde (0,8 %C en poids) pour amener celui-ci dans le domaine austénitique. Ainsi, on porte la température de l'acier à 900°C, ce qui donne une dureté HV = 927. On abaisse ensuite la température par trempe à l'eau depuis 900°C jusqu'à la température ambiante (T = 20°C) pour obtenir une martensite (solution solide sursaturée en carbone). Ensuite, on effectue un revenu jusqu'à un point ne se situant pas au-delà du domaine ferritique (T < 727°C), par exemple 700°C. Après un maintien à l'air pendant 2 heures, respectivement 96 heures, on obtient une dureté Vickers réduite à 215, respectivement 172 (voir fig. 2). Dans ce dernier cas, on observe au final une ferrite avec en inclusion de petites particules sphériques de carbures finement distribuées, ce qui correspond au phénomène de coalescence (coupe de droite, fig. 2).

On connaît dans l'état de la technique un traitement similaire sur un produit laminé à chaud dans le cas d'un acier hypereutectoïde (1,2 %C en poids). Sur la micrographie représentée sur la figure 3 correspondant à une dureté HV = 96, on observe cependant ici des carbures et des flocules ou nodules de graphite pur. Une composition hypereutectoïde de l'acier conduit à un équilibre fer-graphite globulaire. Ces nodules de graphite confèrent à l'acier un adoucissement significatif par rapport à l'exemple précédent.

A contre-pied de l'état de la technique, on prendra donc le parti, selon la présente invention, d'augmenter la proportion initiale de carbone dans l'acier pour augmenter la précipitation du graphite et partant l'adoucissement de la microstructure, au cours du traitement préconisé.

Dans un autre essai, on a recuit pendant 180 secondes des billes d'acier fabriquées selon l'état de l'art (voie liquide) et de composition hypereutectoïde (1,5 %C en poids) jusqu'à une température de 1150°C (HV = 613), on refroidit à l'eau jusqu'à l'ambiante et ensuite, on effectue un revenu jusqu'à 700°C, cette température étant maintenue pendant 24 heures. La microstructure obtenue ici ne permet pas d'atteindre le but visé car elle conduit à la formation d'une structure de type perlite (agrégat de ferrite et de cémentite précipitée), d'une dureté de l'ordre de 240 (fig. 4). L'absence de graphitisation est sans doute due au fait que, dans ce cas, la température de recuit est supérieure à celle de l'eutectoïde (acier amené par dépassement dans le domaine austénitique).

Dans un autre essai encore, on recuit des billes d'acier fabriquées selon l'état de l'art (voie liquide) et de composition hypereutectoïde (1,5 %C en poids), pendant 180 secondes jusqu'à 1150°C (HV = 613). Ensuite on trempe l'acier à l'eau jusqu'à l'ambiante, on effectue un revenu jusqu'à 650°C et maintient à cette température pendant 24 heures. Ce traitement permet l'obtention d'une dureté hétérogène avec des zones sombres de dureté HV = 205, qui correspondent à une matrice ferrite avec précipitation de carbures qui commencent à graphitiser (courbe de droite, fig. 5) et d'autres zones « blanches » ou claires de dureté HV = 95, qui font apparaître des filandres de graphite (courbe de gauche, fig. 5).

L'invention présente les avantages suivants :
- obtention d'une microstructure avec une phase tendre de graphite qui a un rôle amortisseur d'énergie, ce qui est intéressant notamment pour la suppression des ricochets ;
- effet lubrifiant du graphite qui cause une usure moindre du canon de l'arme et évite l'utilisation d'une bourre particulière en polymère comme dans l'état de la technique ;
- utilisation d'un acier courant à haute teneur en carbone permettant d'éviter des difficultés de coulabilité ;
- bonne sphéricité des billes obtenues à partir des aciers chargés en carbone ;
- traitement de la bille sur tout son volume (à coeur) selon l'invention avec une dureté faible et homogène alors que la filière de décarburation selon l'état de la technique fournit une dureté hétérogène, faible en surface et plus importante à coeur.

**Tableau 1**

| N° | 9 | 81/12 | 8 | 71/2 | 7 | 6 | 5 | 4 | 3 | 2 | 1 | B | BB | BBB | T |
|---|---|---|---|---|---|---|---|---|---|---|---|---|---|---|---|
| φ (mm) | 2,03 | 2,16 | 2,29 | 2,41 | 2,54 | 2,79 | 3,05 | 3,3 | 3,56 | 3,81 | 4,06 | 4,32 | 4,57 | 4,83 | 5,08 |

## Revendications

1. Procédé de fabrication d'un projectile en acier ou à base de fer pour cartouche de chasse ou tir sportif en vue de lui conférer une dureté comprise entre 40 HV 10 et 110 HV 10 à la température ambiante, de préférence entre 40 HV 10 et 85 HV 10, **caractérisé** au moins par les étapes successives suivantes :
- on utilise de l'acier ou de la fonte liquide, ci-après appelé métal liquide, dont la teneur en carbone est comprise entre 0,8 et 4,0 %C en poids, de préférence entre 0,8 et 2,0 %C en poids ;
- on coule le métal liquide selon un procédé de granulation à l'eau ou la vapeur d'eau pour obtenir des particules d'acier sphéroïdales ;
- on soumet lesdites particules à un traitement thermique d'adoucissement du métal solidifié par graphitisation en restant dans le domaine ferritique ;
- on soumet éventuellement lesdites particules à un traitement de revêtement de surface.

2. Procédé selon la revendication 1, **caractérisé en ce que** le traitement thermique d'adoucissement comprend au moins les étapes successives suivantes :
- on recuit ledit métal pendant environ 3 minutes depuis la température ambiante jusqu'à une température supérieure à 800°C ;
- on refroidit ledit acier à l'eau, de préférence à l'eau bouillante, à une vitesse d'au moins 20°C/s jusqu'à la température ambiante ;
- on effectue un revenu dudit métal, sous atmosphère non-oxydante ou légèrement réductrice de type HNx, jusqu'à une température inférieure à 700°C, de préférence inférieure à 650°C ;
- on maintient ledit métal sous l'atmosphère précitée à cette dernière température pendant une durée comprise entre 1 et 6 jours, de préférence comprise entre 1 et 4 jours.

3. Procédé selon la revendication 1 ou 2, **caractérisé en ce que** le métal comprend en outre, exprimé en poids, maximum 0,4 %Mn, entre 0,1 et maximum 2,0 %Si, maximum 2,0 %Al, maximum 0,04 %P, maximum 0,04 %S, maximum 1 % d'autres éléments d'alliage, le solde étant constitué de fer et des impuretés habituelles.

4. Procédé selon l'une quelconque des revendications précédentes, **caractérisé en ce que** l'étape de granulation à l'eau ou à la vapeur d'eau est effectuée en présence d'un agent tensioactif.

5. Procédé selon l'une quelconque des revendications précédentes, **caractérisé en ce que** l'étape de granulation à l'eau ou à la vapeur d'eau est précédée d'une étape de hachage du flux de métal liquide.

6. Procédé selon la revendication 5, **caractérisé en ce que** l'étape de hachage du flux de métal liquide est effectuée au moyen d'un plateau tournant.

7. Procédé selon la revendication 6, **caractérisé en ce que** le plateau tournant est un plateau réalisé en une matière qui n'est pas mouillée par l'acier liquide comme par exemple la zircone, l'alumine, le nitrure de bore ou le syalon.

8. Procédé selon la revendication 6 ou 7, **caractérisé en ce que** le plateau tournant est un plateau perforé.

9. Procédé selon la revendication 1, **caractérisé en ce que** l'étape de granulation à l'eau ou à la vapeur d'eau est remplacée par une étape de frittage à partir de poudre de fer.

10. Procédé selon la revendication 1, **caractérisé en ce que** l'étape de granulation à l'eau ou à la vapeur d'eau est remplacée par une étape de fabrication mécanique, à partir de fil ou de tôle.

11. Projectile sphéroïdal ou bille en acier, comprenant une teneur en carbone comprise entre 0,8 et 2,0 %C en poids et de dureté à coeur inférieure à 100 HV 10, de préférence à 85 HV 10, mis en oeuvre au moyen du procédé selon l'une quelconque des revendications 1 à 10.

12. Projectile selon la revendication 11, comprenant une teneur en carbone comprise entre 1,2 et 1,8 %C en poids.

13. Projectile selon la revendication 11 ou 12, **caractérisé en ce qu'**il est muni d'un revêtement de surface pour éviter l'agglomération de la charge.

14. Cartouche de chasse ou de tir sportif **caractérisée en ce qu'**elle comprend une charge de billes d'acier selon l'une quelconque des revendications 11 à 13.

## Claims

1. Method for manufacturing a steel or iron-based projectile for cartridges for hunting or target shooting in order to give it a hardness between 40 HV 10 and 110 HV 10 at room temperature, preferably between 40 HV 10 and 85 HV 10, **characterised by** at least the following successive steps:
- liquid steel or pig iron, hereafter called molten metal with a carbon content between 0.8 and 4.0% C by weight, preferably between 0.8 and 2.0% C by weight, is used;
- the molten metal is cast according to a water or steam granulation method in order to obtain spheroid steel particles;
- said particles are subjected to a heat treatment for softening the solidified metal by graphitisation while remaining in the ferritic range;
- said particles are possibly subjected to a surface-coating treatment.

2. Method according to Claim 1, **characterised in that** the softening heat treatment comprises at least the following successive steps:
- said metal is annealed for about 3 minutes from room temperature up to a temperature higher than 800°C;
- said steel is cooled in water, preferably in boiling water, at a speed of at least 20°C/s down to room temperature;
- said metal is tempered under non-oxidising or slightly reducing atmosphere of HNx type to a temperature below 700°C, preferably below 650°C;
- said metal is maintained under the above-mentioned atmosphere at this last temperature for a period of between 1 and 6 days, preferably between 1 and 4 days.

3. Method according to Claim 1 or 2, **characterised in that** the metal also comprises, expressed in weight, maximum 0.4% Mn, between 0.1 and maximum 2.0% Si, maximum 2.0% Al, maximum 0.04% P, maximum 0.04% S and maximum 1% of other alloy elements, the balance being iron and common impurities.

4. Method according to any of the preceding claims, **characterised in that** the water or steam granulation step is carried out in the presence of a surfactant.

5. Method according to any of the preceding claims, **characterised in that** the water or steam granulation step is preceded by the step of dividing the flow of molten metal.

6. Method according to Claim 5, **characterised in that** the step of dividing the flow of molten metal is carried out by means of a rotating plate.

7. Method according to Claim 6, **characterised in that** the rotating plate is a plate made of a material that is not wetted by the molten steel, such as for example zirconia, alumina, boron nitride or syalon.

8. Method according to Claim 6 or 7,
**characterised in that** the rotating plate is a perforated plate.

9. Method according to Claim 1, **characterised in that** the water or steam granulation step is replaced by a sintering step using iron powder.

10. Method according to Claim 1, **characterised in that** the water or steam granulation step is replaced by a step of mechanical manufacturing using wire or sheet.

11. Spheroid projectile or ball made of steel with a carbon content between 0.8 and 2.0% C by weight and hardness at the core lower than 100 HV 10, preferably lower than 85 HV 10, implemented by means of the method according to any of Claims 1 to 10.

12. Projectile according to Claim 11, with a carbon content between 1.2 and 1.8% C by weight.

13. Projectile according to Claim 11 or 12, **characterised in that** it is provided with a surface coating to prevent aggregation of the charging.

14. Cartridge for hunting or target shooting **characterised in that** it comprises a charge of steel balls according to any of Claims 11 to 13.

## Patentansprüche

1. Verfahren zur Herstellung eines Projektils aus Stahl oder auf Eisenbasis für eine Patrone für die Jagd oder den Schießsport, um ihr eine Härte von zwischen 40 HV 10 und 110 HV 10 bei Umgebungstemperatur, vorzugsweise von 40 HV 10 und 85 HV 10, zu verleihen und durch mindestens die folgenden Schritte **gekennzeichnet**:
- Es wird Stahl oder flüssiges Gusseisen, nachfolgend Flüssigmetall genannt, verwendet, dessen Kohlenstoffgehalt zwischen 0,8 und 4,0 %C als Gewichtsanteil liegt, vorzugsweise liegt dieser Wert zwischen 0,8 und 2,0 %C als Gewichtsanteil;
- Das Flüssigmetall wird gemäß einem Körnungsverfahren im Wasser bzw. im Wasserdampf gegossen, um kugelförmige Stahlpartikel zu erhalten;
- Man setzt diese Partikel einer thermischen Behandlung zum Weichglühen des verfestigten Metalls durch Graphitausscheidung unter Verbleib im ferritischen Bereich aus;
- Man setzt die besagten Partikel einer Behandlung zur Oberflächenbeschichtung aus.

2. Verfahren gemäß dem Anspruch 1, **dadurch gekennzeichnet, dass** die thermische Behandlung zum Weichglühen mindestens die folgenden Schritte umfasst:
- Man glüht das besagte Metall während einer Dauer von ca. 3 Minuten von der Umgebungstemperatur bis zu einer Temperatur von mehr als 800°C;
- Man kühlt besagten Stahl im Wasser, vorzugsweise im kochenden Wasser, bei einer Geschwindigkeit von mindestens 20°C/Sek. bis zur Umgebungstemperatur ab;
- Es wird ein Anlassen des besagten Metalls, unter nicht oxydierender oder leicht reduzierender Atmosphäre vom Typ HNx bis zu einer Temperatur von weniger als 700°C, vorzugsweise von weniger als 650°C durchgeführt;
- Man hält das besagte Metall unter der vorgenannten Atmosphäre bei letzterer Temperatur über einen Zeitraum von zwischen 1 und 6 Tagen, vorzugsweise zwischen 1 und 4 Tagen.

3. Verfahren gemäß den Ansprüchen 1 oder 2, **dadurch gekennzeichnet, dass** das Metall darüber hinaus, in Gewichtsprozenten ausgedrückt, max. 0,4% Mn, zwischen 0,1 und max. 2,0% Si, max. 2,0% Al, max. 0,04% P, max. 0,04% S, max. 1% anderer Legierungselemente enthält; der Rest besteht hierbei aus Eisen und den üblichen Verunreinigungen.

4. Verfahren gemäß einem der vorgenannten Ansprüche, **dadurch gekennzeichnet, dass** der Schritt zur Körnung im Wasser bzw. im Wasserdampf bei Vorhandensein eines oberflächenaktiven Mittels erfolgt.

5. Verfahren gemäß einem der vorgenannten Ansprüche, **dadurch gekennzeichnet, dass** dem Schritt zur Körnung im Wasser bzw. Wasserdampf ein Schritt zum Zerschneiden des Stromes aus flüssigem Metall vorweg geht.

6. Verfahren gemäß dem Anspruch 5, **dadurch gekennzeichnet, dass** der Schritt zum Zerschneiden des Stromes aus flüssigem Metall mithilfe eines Drehtellers durchgeführt wird.

7. Verfahren gemäß dem Anspruch 6, **dadurch gekennzeichnet, dass** es sich bei dem Drehteller um einen Teller handelt, der aus einem Material hergestellt ist, das nicht durch den flüssigen Stahl benetzt wird, wie z. B. das Zirkonoxid, das Aluminium, das Bornitrit oder das Syalon.

8. Verfahren gemäß dem Anspruch 6 oder 7,
**dadurch gekennzeichnet, dass** es sich bei dem Drehteller um einen gelochten Drehteller handelt.

9. Verfahren gemäß dem Anspruch 1, **dadurch gekennzeichnet, dass** der Schritt zur Körnung im Wasser bzw. im Wasserdampf durch einen Verfahrensschritt der Sinterung ausgehend von Eisenpulver ersetzt wird.

10. Verfahren gemäß dem Anspruch 1, **dadurch gekennzeichnet, dass** der Schritt zur Körnung im Wasser bzw. im Wasserdampf durch einen Verfahrensschritt zur mechanischen Fertigung, ausgehend von Draht. bzw. Blech ersetzt wird.

11. Kugelförmiges Projektil oder Stahlkugel, welche einen Kohlenstoffgehalt von zwischen 0,8 und 2,0%C als Gewichtsanteil und eine Innenhärte von weniger als 100 HV 10, vorzugsweise von 85 HV 10, aufweisen und durch Ausführung eines Verfahrens gemäß einem der Ansprüche 1 bis 10 erhalten werden.

12. Projektil gemäß Anspruch 11, welches einen Kohlenstoffgehalt von zwischen 1,2 und 1,8%C als Gewichtsanteil beinhaltet.

13. Projektil gemäß dem Anspruch 11 bzw. 12, **dadurch gekennzeichnet, dass** es mit einer Oberflächenbeschichtung ausgestattet ist, um eine Ladungsverdichtung zu vermeiden.

14. Jagd- oder Schießsportpatrone, **dadurch gekennzeichnet, dass** sie eine Ladung aus Stahlkugeln gemäß einem der Ansprüche 11 bis 13 enthält.
